# EUROPÄISCHE PATENTSCHRIFT

(11) **EP 0 399 172 B1**
(45) Veröffentlichungstag und Bekanntmachung des Hinweises auf die Patenterteilung: **11.08.1993**
(21) Anmeldenummer: 90105561.6
(22) Anmeldetag: 23.03.1990
(51) Int. Cl.: C25D 11/16, C25D 11/18, C25F 3/20

(54) **Verfahren zur Erzeugung farbiger Oberflächen auf Teilen aus Aluminium oder Aluminium-Legierungen**
Process for obtaining coloured surfaces on pieces of aluminium or pieces of aluminium alloys
Procédé pour obtenir des surfaces colorées sur des pièces en aluminium ou en alliages d'aluminium

(30) Priorität: 26.05.1989 DE 3917188
(43) Veröffentlichungstag der Anmeldung: 28.11.1990
(73) Patentinhaber: Gebr. Happich GmbH, D-42097 Wuppertal (DE)
(72) Erfinder: Venn, Peter, D-5600 Wuppertal 2 (DE); Bartkowski, Klaus-Dieter, D-7519 Oberderdingen-Flehingen (DE)

(56) Entgegenhaltungen:
- EP-A- 0 127 774
- DE-A- 3 327 191
- FR-A- 1 003 126
- GB-A- 606 240
- GB-A- 1 569 101
- US-A- 2 647 865
- US-A- 3 365 380
- US-A- 3 390 063
- S. WERNICK et al.: " The surface treatment and finishing of aluminium and its alloys", Auflage 5, Band 1, 1987, Seiten 73,522-543
- S. WERNICK et al.: "The surface treatment and finishing of aluminium and its alloys", Auflage 5, 1987, Seiten 169-170,210
- PATENT ABSTRACTS OF JAPAN, Band 7, Nr. 273 (C-198)[1418], 6. Dezember 1983; & JP-A-58 153 800 (HONDA GIKEN KOGYO K.K.) 12-09-1983
- S. WERNICK et al.: "The surface treatment and finishing of aluminium and its alloys", Auflage 5, Band 1, 1987, Seiten 73-77,409-410,606-608,736

## Beschreibung

Die Erfindung bezieht sich auf ein Verfahren zur Erzeugung farbiger Oberflächen auf Teilen aus Aluminium oder Aluminium-Legierungen.

Aluminiumteile, wie Aluminium-Preß- oder Rollprofile, werden u.a. in der Baubeschlags- und Beleuchtungsindustrie oder insbesondere auch im Kraftfahrzeugbau bei z.B. Fenstereinfaßsystemen oder auch als Zierrahmen, Zierleisten u. dgl. eingesetzt. Dabei ist es auch bekannt, solche Teile aus Aluminium oder Aluminium-Legierungen zu verwenden, die eine farbig eloxierte Oberfläche aufweisen.

Der vorliegenden Erfindung liegt die Aufgabe zugrunde ein neues Verfahren zur Erzeugung farbiger Oberflächen auf Teilen aus Aluminium oder Aluminium-Legierungen aufzuzeigen, wobei die nach diesem Verfahren eingefärbten Teile folgende Qualitätsmerkmale erfüllen sollen:
a) 1.000 Std. Lichtechtheitsprüfung ohne Veränderung der Farbechtheit, ohne Veränderung der Farbpigmentierung. Prüfung: Xenotest-Heißbelichtung 450 DIN 75202
b) 6 Zyklen Kesternich DIN 50018 Prüfung auf Korrosionsbeständigkeit
c) 5.000 Hübe - Prüfung der Reibfestigkeit ohne Veränderung der Oberfläche nach Veslick DIN 53339.

Des weiteren soll sich das neue Verfahren dadurch auszeichnen, daß eine Farbenvielfalt mit Farbabstufungen über
Gold - bronze
Hell - dunkelbronze
Grau - braun
Grau - blau
Anthrazit
Hell- dunkelblau
Blau- violett
bei der Einfärbung der Teile, eine einfache Kontrolle der Einfärbergebnisse und eine jederzeitige Reproduzierbarkeit der einzelnen Farbnuancen ermöglicht wird.

Die zur Lösung dieser Aufgabe erfindungsgemäß vorgesehenen Maßnahmen, sind im Patentanspruch 1 angegeben. Die Patentansprüche 2 bis 8 kennzeichnen vorteilhafte Weiterbildungen der Erfindung.

Im folgenden wird ein bevorzugtes Beispiel einer Oberflächenbehandlung eines Teils zur Erzielung der geforderten Qualitätsmerkmale näher erläutert.

Ein Strangpreßprofil der Aluminium-Legierung AlMg 1 oder AlMgSi 0,5 wird mechanisch geschliffen und poliert. Ein Entfetten bzw. Reinigen wird in zwei Schritten vollzogen.
1. Alkalischephosphat- und borathaltige wässrige Lösung pH-Wert 9
1.1 Saure phosphorsäure-haltige wässrige Lösung pH-Wert 1,1.
2. Nach dem Entfetten bzw. Reinigen wird das Profil elektrolytisch alkalisch geglänzt, um so eine ausreichende glänzende Oberflächenreflexion zu erreichen.
   Der Elektrolyt enthält:
   - Na₃PO₄ (Trinatriumphosphat): 120 g/l
   - Na₂CO₃ (Dinatriumcarbonat): 330 g/l
   - Al Po₄ (Aluminiumphosphat): 10 g/l
   - Extrakte aus Buchenholz: 5 m/l
   - Stromdichte: 3 A/dm²
   - Betriebstemperatur: 70 - 80 ° C
   - Expositionszeit: 18 Min.
2.2 Nach dem Glänzen wird das so behandelte Aluminium in Wasser gespült. Dann wird in einer Chromsäure-Lösung 50 g/l CrO₃ bei 98 ° C und einer Expositionszeit von 3 Min. die Oxydschicht entfernt.
2.3 In einem weiteren Verfahrensschritt wird das Aluminium in einer Natriumhydrogensulfit-Lösung gespült, um das 6-wertige Chrom zum 3-wertigen Chrom zu reduzieren.
3. Nach dem Glänzprozeß wird das Profil elektrolytisch unter Anwendung von Gleichstrom anodisiert.
   Der Elektrolyt enthält:
   - H₂SO₄ (Schwefelsäure): 180 g/l
   - Al: 8 g/l
   - Tenside (Netzmittel): 30 ml
   - Stromdichte: 1,5 A/dm²
   - Betriebstemperatur: 18 - 20 ° C
   - Expositionszeit: 35 Min.
   - anodische Schichtdicke: 12 µm
4. Im folgenden Verfahrensschritt des Färbeverfahrens wird das Profil in einem metallsalzhaltigem Elektrolyten unter Anwendung von Wechselstrom exponiert. Hierbei werden bei gleichen Betriebsbedingungen mit unterschiedlichen Expositionszeiten Farbtöne von Gold-bronze und Hell-dunkelbronze erreicht.
   Der Elektrolyt enthält:
   - SnO₄ (Zinnsulfat): 15 g/l Sn (Zinn als Zinnsulfat)
   - H₂SO₄ (Schwefelsäure): 15 g/l
   - Oxicarbonsäure: 30 ml/l
   - Betriebstemperatur: 20 - 22 ° C
   - Stromdichte: 1,5 A/dm²
   - pH-Wert: 1,0

   In der kathodischen Wechselstromphase wird Zinn durch elektrolytische Metallabscheidung in die Poren der Okydschicht eingelagert.
   Die Farbtöne Gold-bronze und Hell-dunkelbronze werden bei variablen Stromdichten und unterschiedlichen Expositonszeiten von 10 Sekunden bis 15 Minuten erreicht.
   Soll das Profil einen Farbton außer dem zuvor beschriebenen erhalten, so wird die Expositionszeit bei der Metallabscheidung auf 10 - 30 Sekunden begrenzt, wobei variable Stromdichten unterschiedliche Farbabstufungen ergeben. Durch diese parametergesteuerte Metallabscheidung wird eine Grundfärbung erreicht, wobei die Adsorptionsfähigkeit der Oxydschicht weiterhin erhalten bleibt.
4.1 In einer weiteren Einfärbebehandlung wird die Adsorptionsfähigkeit der Okydschicht genutzt, um die Grundfärbung durch chemische Einlagerung eines organischen Azofarbstoffes variabel zu verändern.
   Das chemische Farbbad enthält:
   - Azofabstoff: 1 g/l
   - Fungizid: 0,4 ml/l
   - pH-Wert: 3,5 - 3,9
   - Betriebstemperatur: 50 ° C
   - Expositionszeiten: 90 - 180 Sekunden

   Durch unterschiedliche Expositionszeiten im chemischen Farbbad werden die Farbabstufungen Grau-braun, Grau-blau, Anthrazit, Hell-dunkelblau, Blau-violett erreicht.
   Bei dem Vorgang der Adsorption lagern sich Pigmentteile des Azofarbstoffes zusätzlich zum zuvor abgeschiedene Metallsalz in die Poren der Oxydschicht ein und verändern so die Grundfärbung.
5. Verdichten
   In zwei Verfahrensschritten wird die Oxydschicht als letzte Behandlungsstufe verdichtet und somit gegen äußere Einwirkungen geschützt.
   Im ersten Verfahrensschritt wird das Profil in einer Lösung 6 % Kobalt-Fluorid, 30 % Nickel-Fluorid in vollentsalztem Wasser bei 30 ° C etwa 10 Minuten lang vorbehandelt.

Dabei erfolgt folgende Grundreaktion mit der Okydschicht und dem Nickel-Fluorid:

Bei diesem ersten Verfahrensschritt wird eine beständige Vorverdichtung der Oxydschicht erreicht.

Im zweiten Verfahrensschritt wird das Profil bei 70 ° C in vollentsalztem Wasser unter Zusatz eines Belagsverhinderers von 2 ml/l Triazin-Derivat 50 Minuten behandelt. Hierbei findet zunächst unter Bindung des Wassers eine chemische Reaktion statt (Al₂O₃ + H₂O = 2 AlO x OH). Dabei bewirkt die Volumenzunahme der Schicht einen Verschluß der Poren. Die Schicht ist jetzt gegen äußere Einflüsse geschützt.

## Patentansprüche

1. Verfahren zum Erzeugen farbiger Oberflächen auf Teilen aus Aluminium oder Aluminium-Legierungen mit folgenden Verfahrensschritten:
1. die Teile werden vorbehandelt, indem sie durch Behandlung zunächst in einer alkalischen phosphat- und borathaltigen wässrigen Lösung und sodann in einer phosphorsäurehaltigen wässrigen Lösung entfettet bzw. gereinigt werden,
2. die Teile werden elektrolytisch anodisch/alkalisch geglänzt, indem sie in einem gleichstrombetriebenen, alkalischen, Trinatriphosphat, Dinatriumcarbonat, Aluminium und Buchenholzextrakt enthaltenden Elektrolyten behandelt werden,
3. die Teile werden einer Zwischenbehandlung unterzogen, indem die Teile zunächst in Wasser gespült, dann in einer Chromsäurelösung exponiert und schließlich in einer Natriumhydrogensulfitlösung nochmals gespült werden,
4. die Teile werden elektrolytisch unter Anwendung von Gleichstrom in einem Schwefelsäure, Aluminium und Tenside (Netzmittel) enthaltenden Elektrolyten behandelt.
5. die Teile werden elektrolytisch und organisch eingefärbt, indem sie in einer ersten Stufe in einem Zinnsulfat, Schwefelsäure und Oxicarbonsäure enthaltenden Elektrolyten unter Anwendung von Wechselstrom exponiert werden und in einer zweiten Stufe in einem chemischen, einen Azofarbstoff und ein Fungizid enthaltenden Farbbad behandelt werden,
6. die Oxydschicht der Teile wird zweistufig verdichtet, indem sie in einer ersten Stufe in einer kobalt- und Nickelfluorid enthaltenden wässrigen Lösung mit vollentsalztem Wasser bei etwa 30° C vorbehandelt und in einer zweiten Stufe in vollentsalztem Wasser unter Zusatz eines Belagverhinderers in Form eines Triazin-Derivats bei einer Temperatur von etwa 70° C nachbehandelt werden.

2. Verfahren nach Anspruch 1, dadurch gekennzeichnet, daß der erste Verfahrensschritt in zwei Stufen durchgeführt wird, indem die Teile zunächst in einer alkalischenphosphat- und borathaltigen wässrigen Lösung mit einem pH-Wert 9 und sodann in einer sauren, phosphorsäurehaltigen wässrigen Lösung mit einem pH-Wert 1,1 behandelt werden.

3. Verfahren, insbesondere nach Anspruch 1, dadurch gekennzeichnet, daß die Teile im zweiten Verfahrensschritt in einem mittels Gleichstrom betriebenen alkalischen Elektrolyten der Zusammensetzung:
Na₃PO₄ (Trinatriumphosphat) 120 g/l
Na₂CO₃ (Dinatriumcarbonat) 330 g/l
Al Po₄ (Aluminiumphosphat) 10 g/l
Extrakte aus Buchenholz 5 m/l
bei einer Stromdichte von 3 A/dm², einer Betriebstemperatur von 70 - 80 ° C und einer Expositionszeit von ca. 18 Minuten behandelt werden.

4. Verfahren nach zumindest einem der Ansprüche 1 bis 3, dadurch gekennzeichnet, daß die Teile zwischen dem zweiten und dem dritten Verfahrensschritt einer Zwischenbehandlung unterzogen werden, wobei vorgesehen ist, daß die Teile zunächst in Wasser gespült, dann in einer Chromsäure-Lösung mit etwa 50 g/l CrO₃ bei etwa 98 ° C etwa 3 Minuten exponiert und schließlich in einer Natriumhydrogensulfit-Lösung nochmals gespült werden.

5. Verfahren nach zumindest einem der Ansprüche 1 bis 4, dadurch gekennzeichnet, daß die Teile im dritten Verfahrensschritt in einem Elektrolyten der Zusammensetzung:
H₂SO₄ (Schwefelsäure) 180 g/l
Al 8 g/l
Tenside (Netzmittel) 30 ml
bei einer Stromdichte von 1,5 A/dm², einer Betriebstemperatur von 18 - 20 ° C und einer Expositionszeit von 35 Minuten behandelt werden.

6. Verfahren nach zumindest einem der Ansprüche 1 bis 5, dadurch gekennzeichnet, daß die Teile in einer ersten Stufe des vierten Verfahrensschritts in einem metallsalzhaltigen Elektrolyten der Zusammensetzung:
SnSO₄ (Zinnsulfat) 15 g/l Sn (Zinn als Zinnsulfat)
H₂SO₄ (Schwefelsäure) 15 g/l
Oxicarbonsäure 30 ml/l
bei einer Betriebstemperatur von 20 - 22 ° C, einer Stromdichte von 1,5 A/dm² und einem pH-Wert 1,0 unter Anwendung von Wechselstrom exponiert werden.

7. Verfahren nach zumindest einem der Ansprüche 1 bis 6, dadurch gekennzeichnet, daß die Teile in einer zweiten Stufe des vierten Verfahrensschritts in einem chemischen Farbbad der Zusammensetzung:
Azofarbsztoff 1 g/l
Fungizid 0,4 ml/l
pH-Wert 3,5 - 3,9
bei einer Betriebstemperatur von etwa 50 ° C und Expositionszeiten von 90 - 180 Sekunden behandelt werden.

8. Verfahren nach zumindest einem der Ansprüche 1 bis 7, dadurch gekennzeichnet, daß die Teile im fünften Verfahrensschritt in zwei Verfahrensstufen verdichtet werden, wobei die Teile in der ersten Verfahrensstufe in einer Lösung mit etwa 6 % Kobalt-Fluorid und etwa 30 % Nickel-Fluorid in vollentsalztem Wasser bei etwa 30 ° C etwa 10 Minuten lang vorbehandelt und in einer zweiten Verfahrensstufe in vollentsalztem Wasser unter Zusatz eines Belagverhinderers von etwa 2 ml/l Triazin-Derivat bei einer Betriebstemperatur von etwa 70 ° C etwa 50 Minuten lang nachbehandelt werden.

## Claims

1. A method for the creation of coloured surfaces on aluminium or aluminium alloy parts with the following steps:
1. the parts are pre-treated by initial immersion in an aqueous solution containing alkaline phosphate and borate and then degreased and cleaned in an aqueous solution containing phosphoric acid,
2. the parts are polished electrolytically and anodically under alkaline conditions by immersion in an electrolyte solution containing sodium phosphate,tribasic, sodium carbonate, aluminium and beech wood extract under application of direct current,
3. the parts are subjected to intermediate treatment with rinsing in water, immersion in a chromic acid solution and again rinsing in sodium bisulphite solution,
4. the parts are electrolytically treated by immersion in an electrolyte solution containing sulphuric acid, aluminium and a tenside (wetting agent),
5. the parts are electrolytically and organically coloured by immersion in a first step in an electrolyte solution containing tin sulphate, sulphuric acid and oxycarbonic acid under alternating current and subsequent immersion in a second step in a chemical dye bath containing an azo dye and a fungicide,
6. the oxide layer of the parts is sealed in two steps, firstly through immersion in an aqueous solution of cobalt fluoride and nickel fluoride in demineralised water at 30°C and in the second step in demineralised water containing a coating inhibitor in the form of a triazine derivative at a temperature of approximately 70 ° C.

2. A method according to Claim 1, characterised in that the first stage of the method is performed in two steps, with the parts first being immersed in an aqueous solution containing alkaline phosphate and borate at pH 9 and then in an acidic aqueous solution containing phosphoric acid at pH 1.1.

3. A method, in particular according to Claim 1, characterised in that in a second process stage the parts are immersed in an alkaline electrolyte solution containing under direct current at a current density of 3 A/dm², at a temperature of 70-80°C for approximately 18 minutes.

4. A method according to any one of Claims 1 to 3, characterised in that the parts are subjected to an intermediate treatment between the second and third process stages, wherein the parts are first rinsed in water, then immersed in a chromic acid solution containing approximately 50 g/l CrO₃ at approximately 98°C for approximately 3 minutes and are finally rinsed in a sodium bisulphite solution.

5. A method according to any one of Claims 1 to 4, characterised in that the parts are immersed in an electrolyte solution containing
H₂SO₄ (sulphuric acid) 180 g/l
Al 8 g/l
Tenside (wetting agent) 30 ml
at a current density of 1.5 A/dm² and at a temperature of 18 - 20°C for 35 minutes.

6. A method according to any one of Claims 1 to 5, characterised in that in the first step of the fourth stage the parts are immersed in an electrolyte solution containing metal salts as follows
SnSO₄ (tin sulphate) 15 g/l Sn (tin as tin sulphate)
H₂SO₄ (sulphuric acid) 15 g/l
Oxycarbonic acid 30 ml/l
at a temperature of 20 - 22°C, a current density of 1.5 A/dm² and pH 1.0 with the application of alternating current.

7. A method according to any one of Claims 1 to 6, characterised in that in a second step of the fourth stage the parts are immersed in a chemical dye bath containing
Azo dye 1 g/l
Fungicide 0.4 ml/l
pH 3.5 - 3.9
at a temperature of approximately 50°C for a period of 90 to 180 seconds.

8. A method according to any one of Claims 1 to 7, characterised in that in the fifth stage of the process the parts are sealed in two process steps, in the first of which the parts are pre-treated in a solution of approximately 6% cobalt fluoride and approximately 30% nickel fluoride in demineralized water at 30 ° C for approximately 10 minutes and in the second step are immersed for approximately 50 minutes in demineralized water at approximately 70°C containing approximately 2 ml/l triazine derivative as a coating inhibitor.

## Revendications

1. Procédé destiné à produire des surfaces colorées sur des pièces en aluminium ou alliages d'aluminium, comportant les étapes suivantes :
1 les pièces sont préalablement traitées, en ce qu'elles sont dégraissées ou nettoyées d'abord dans une solution aqueuse alcaline, contenant des phosphates et des borates, puis dans une solution aqueuse contenant de l'acide phosphorique,
2 les pièces sont polies dans une bain électrolytique anodique/alcalin, par traitement dans un électrolyte fonctionnant avec un courant continu, alcalin, contenant du phosphate trisodique, du carbonate bisodique, de l'aluminium et de l'extrait de hêtre,
3 les pièces sont soumises à un traitement intermédiaire en ce qu'elles sont d'abord rincées à l'eau, puis placées dans une solution d'acide chromique et enfin rincées encore une fois dans une solution de bisulfite de sodium,
4 les pièces sont traitées électrolytiquement par application d'un courant continu dans un électrolyte contenant de l'acide sulfurique, de l'aluminium et des tensio-actifs (agents mouillants),
5 les pièces sont colorées électrolytiquement et organiquement en ce qu'elles sont placées, au cours d'une première phase, dans un électrolyte contenant du sulfate d'étain, de l'acide sulfurique et de l'acide carbonique, par application d'un courant alternatif et, au cours d'une seconde phase, elles sont traitées dans un bain colorant chimique, contenant un colorant azoïque et un fongicide,
6 la couche d'oxyde des pièces est densifiée en deux phases, en ce qu'au cours d'une première phase elles sont prétraitées dans une solution aqueuse contenant un fluorure de cobalt et un fluorure de nickel, avec de l'eau totalement dessalée à 30° C environ et, au cours d'une seconde phase, elles subissent un traitement complémentaire dans de l'eau totalement dessalée, par addition d'un inhibiteur de dépôt, sous la forme d'un dérivé de la triazine, à une température d'environ 70° C.

2. Procédé selon la revendication 1, caractérisé en ce que la première étape de procédé s'effectue elle-même en deux phases, en ce que les pièces sont tout d'abord traitées dans une solution aqueuse alcaline contenant des phosphates et des borates d'un pH de 9 puis dans une solution aqueuse acide, contenant de l'acide phosphorique présentant un pH de 1,1.

3. Procédé, en particulier selon la revendication 1, caractérisé en ce que les pièces sont traitées, au cours de la seconde étape de procédé, dans un électrolyte alcalin, fonctionnant sous courant continu, présentant la composition suivante :
Na₃PO₄ (phosphate trisodique) 120 g/l
Na₂COO₃ (carbonate disodique) 330 g/l
Al Po₄ (phosphate d'aluminium) 10 g/l
Extraits de hêtre 5 m/l
avec une densité de courant de 3 A/dm², une température de service comprise entre 70 et 80° C et un temps d'exposition d'environ 18 minutes.

4. Procédé selon l'une au moins des revendications 1 à 3, caractérisé en ce que les pièces sont soumises à un traitement intermédiaire, entre la deuxième et la troisième étape de procédé, dans laquelle il est prévu que les pièces sont d'abord rincées à l'eau, puis laissées trois minutes environ dans une solution d'acide chromique, à raison d'environ 50 g/l CrO₃, à une température d'environ 98° C et sont enfin rincées encore une fois dans une solution de bisulfite de sodium.

5. Procédé selon l'une au moins des revendications 1 à 4, caractérisé en ce qu'au cours de la troisième étape de procédé, les pièces sont traitées dans un électrolyte présentant la composition suivante : avec une densité de courant de 1,5 A/dm², une température de service comprise entre 18 et 20° C et un temps d'exposition de 35 minutes.

6. Procédé selon l'une au moins des revendications 1 à 5, caractérisé en ce que dans une première phase de la quatrième étape de procédé, les pièces sont traitées dans un électrolyte contenant des sels métalliques, présentant la composition suivante :
SnSO₄ (sulfate d'étain) 15 g/l Sn (étain sous forme de sulfate d'étain)
H₂SO₄ (acide sulfurique) 15 g/l
acide carbonique 30 ml/l
à une température de service comprise entre 22 et 22° C, une densité de courant de 1,5 A/dm² et un pH de 1, par application d'un courant alternatif.

7. Procédé selon l'une au moins des revendications 1 à 6, caractérisé en ce qu'au cours d'une deuxième phase de la quatrième étape de procédé, les pièces sont traitées dans un bain colorant chimique présentant la composition suivante :
colorant azoïque 1 g/l
fongicide 0,4 ml/l
pH 3,5 - 3,9
à une température de service d'environ 50° C et avec des temps d'exposition compris entre 90 et 180 secondes.

8. Procédé selon l'une au moins des revendications 1 à 7, caractérisé en ce qu'au cours de la cinquième étape de procédé, les pièces sont densifiées en deux phases, en ce qu'au cours de la première phase elles subissent un traitement préliminaire dans une solution contenant environ 6 % de fluorure de cobalt et environ 30 % de fluorure de nickel, dans de l'eau totalement dessalée, à une température de 30° C environ, pendant 10 minutes et dans une deuxième phase, elles subissent un traitement complémentaire, dans de l'eau totalement dessalée, par addition d'un inhibiteur de dépôt d'environ 2 ml/l de dérivé de la triazine, à une température de service d'environ 70° C, pendant 50 minutes environ.
